# EUROPÄISCHE PATENTSCHRIFT

(11) **EP 0 561 812 B1**
(45) Veröffentlichungstag und Bekanntmachung des Hinweises auf die Patenterteilung: **02.11.1995**
(21) Anmeldenummer: 91920001.4
(22) Anmeldetag: 15.11.1991
(51) Int. Cl.: H01T 13/39

(54) **ELEKTRODE UND VERFAHREN ZU IHRER HERSTELLUNG**
ELECTRODE, AND PROCESS FOR MANUFACTURING IT
ELECTRODE ET PROCEDE POUR SA FABRICATION

(30) Priorität: 13.12.1990 DE 4039778
(43) Veröffentlichungstag der Anmeldung: 29.09.1993
(73) Patentinhaber: ROBERT BOSCH GMBH, 70442 Stuttgart (DE)
(72) Erfinder: FRIESE, Karl-Hermann, D-7250 Leonberg (DE)
(86) Internationale Anmeldenummer: DE9100889
(87) Internationale Veröffentlichungsnummer: WO9210868

(56) Entgegenhaltungen:
- WO-A-89/01717
- GB-A- 2 005 649

## Beschreibung

### Stand der Technik

Die Erfindung betrifft eine Elektrode für elektrische Entladungen, insbesondere Zündkerzenelektroden, mit einem Elektrodengrundkörper aus Metall sowie ein Verfahren zu ihrer Herstellung.

Gängige Zündkerzen besitzen in der Regel eine Mittelelektrode und eine Masseelektrode, wobei die Spitzen beider Elektroden so zueinander angeordnet sind, daß eine Funkenstrecke freigelassen ist. Durch die dauernde Funkenerzeugung zwischen beiden Elektroden unterliegen die Spitzen einem erheblichen Verschleiß. Dieses Problem stellt hohe Anforderungen an die Temperaturfestigkeit, Korrosionsbeständigkeit und Wärmeausdehnungscharakteristik der Elektrodenspitze. Funkenerosion und Oxidationserscheinungen führen ebenfalls zu einer erheblichen Beanspruchung.

Zwecks Verbesserung insbesondere der Elektrodenspitze wird deshalb beispielsweise in der US-PS 4 540 910 vorgeschlagen, daß zwischen der aus einer Nickellegierung bestehenden Metallelektrode und einer Metallauflage hoher Verschleißfestigkeit aus einer platinhaltigen Legierung eine Zwischenschicht angeordnet ist, die zum Ausgleich des stark unterschiedlichen Wärmeausdehnungsverhaltens von Elektroden und Metallauflage dient. Diese Zwischenschicht besteht aus einer Legierung, welche sich aus einer Platinlegierung und Nickel zusammensetzt. Zum Aufbringen der verschleißfesten Metallauflage auf die Metallelektrode wird zunächst die verschleißfeste Metallauflage mit der Zwischenschicht mechanisch zusammenplattiert und dann die mit der Metallauflage versehene Zwischenschicht mit der Metallelektrode durch Widerstandsschweißen verbunden. Der hierfür erforderliche Herstellungsaufwand und vor allem die hohen Stoffkosten sind erheblich, ferner wird lediglich das Wärmeausdehnungsverhalten verbessert.

Aus der DE-PS 31 32 814 ist ferner bekannt, daß auf der freien Stirnfläche einer Mittelelektrode einer Zündkerze ein Plättchen aus Edelmetall, wie z.B. Platin, durch Widerstandsschweißen aufgebracht wird. Bei dieser Mittelelektrode tritt jedoch dann das Problem auf, daß sich das Edelmetall-Plättchen aufgrund von Spannungen in der Verbindungszone bei höheren thermischen und korrosiven Belastungen von der Mittelelektrode löst. Auch hier sind bereits die Materialkosten erheblich.

Aus GB-A-2 005 649 ist bereits ein Verfahren zum Herstellen einer Elektrode für elektrische Entladungen mit einem Elektrodengrundkörper aus Metall bekannt, wobei ein Werkstoff aus einer intermetallischen Phase (IP-Werkstoff) auf den Elektrodengrundkörper aufgebracht wird.

### Vorteile der Erfindung

Die vorliegende Erfindung gemäß dem kennzeichnenden Teil von Anspruch 1 macht sich die Vorteile der bekannten IP-Werkstoffe (intermetallische Phasen) aus Nickelaluminiden zunutze. Unter intermetallischen Phasen versteht man Verbindungen von Metallen mit geordneten Atomverteilungen. Diese intermetallischen Phasen sind auch bei hohen Temperaturen fester als Metall- Legierungen, oxidationsbeständiger als Nichtedelmetall-Legierungen und verformbarer als Keramik. Damit liegen sie in ihren Eigenschaften zwischen Metall und Keramik.

Zur näheren Erläuterung der intermetallischen Phasen wird auf "Magazin Neue Werkstoffe 1/89", Seite 15 ff. sowie auf den Artikel "Advances in Intermetallics" aus Advanced Material & Processes 2/89 verwiesen. Intermetallische Phasen sind beispielsweise Titanaluminide und Nickelaluminide.

Die Elektrode kann vollständig aus dem IP-Werkstoff bestehen oder eine Spitze aus IP-Werkstoff auf einem Elektrodenkörper aus sonst üblichem Elektrodenmaterial tragen.

Bezüglich des Aufbringens der Elektrodenspitze aus IP-Werkstoff gibt es im Rahmen der vorliegenden Erfindung zwei Möglichkeiten. Zum einen kann ein IP-Werkstoff, d.h. eine intermetallische Phase selbst, auf den Elektrodengrundkörper aufgebracht werden. Dabei bieten sich vor allem Nickelaluminide, wie beispielsweise NiAl₃, Ni₂Al₃ od. dgl., an. Die Verbindung mit dem Elektrodengrundkörper erfolgt dann durch bekannte Verfahren, wie Schweißen oder Hochtemperaturlöten.

Eine weitere vorteilhafte Möglichkeit ist aber, auf den Elektrodengrundkörper einen Werkstoff zur Bildung einer intermetallischen Phase aufzubringen und dann eine hochschmelzende, oxidationsbeständige intermetallische Phase dort zu erzeugen. Als Werkstoff bietet sich hier beispielsweise Aluminium oder eine Aluminiumlegierung an.

Verbunden wird der Werkstoff in beiden Fällen bevorzugt durch Auflegieren. Dieses Auflegieren erfolgt dabei beispielsweise durch die bekannte Lasertechnik. Werden beispielsweise Aluminium oder Aluminiumlegierungen bzw. aluminiumhaltige intermetallische Phasen, wie NiAl₃, Ni₂Al₃ od. dgl. auf Elektrodengrundkörper aus z.B. Ni4b5-, Inconel- oder ähnliche Legierungen oder auch auf Zwei-Stoff-Elektroden mit entsprechenden Mantelwerkstoffen aufgebracht, so ist in jedem Fall das vorgegebene Ziel die Erzeugung von NiAl ggfs. mit zusätzlichen Legierungselementen wie etwa Chrom, Mangan, Silizium, Molybdän od. dgl..

Die Legierungsbildung bzw. das Auflegieren kann auch unter Ausnutzung des aluminothermischen Effektes erfolgen, wobei die Reaktionswärme bei der Oxidation von Aluminium zur Legierungsbildung ausgenützt wird. In diesem Fall entsteht also ein Cermet-Werkstoff mit Anschlüssen von Korundpartikeln.

Bei allen Verfahren entsteht ein Überzug auf dem Elektrodengrundkörper, welcher eine hohe Funkenerosionsfestigkeit sowie hohe Korrosions- und Oxidationsbeständigkeit aufweist. Ferner findet sich ein erhöhter elektrischer Widerstand unmittelbar am Funkengrund in der Elektrodenoberfläche, was zu einer zusätzlichen Entstörwirkung führt. Das Verfahren selbst ist rationell, die Werkstoffkosten geringer als im Vergleich zu Platinkerzen.

In einem bevorzugten Ausführungsbeispiel soll die intermetallische Phase noch Legierungszusätze beinhalten. Dabei ist beispielsweise möglich, durch Zusatz von Erdalkalimetallen eine Senkung der Elektronenaustrittsarbeit zu erzielen.

Ferner können dem Werkstoff vor dem Auflegieren weitere Legierungszusätze zugegeben werden, welche diesen Werkstoff duktil bzw. verformbar machen. Dies kann auch durch entsprechende Vorbehandlung erfolgen. Hierzu zählt beispielsweise die Zugabe von Bor, wobei Bor bevorzugt beim Auflegieren verdampft. Wird beispielsweise Chrom hinzugegeben, so kann hierdurch die Korrosionsbeständigkeit der Elektrode verbessert werden.

Im Rahmen der Erfindung liegt, daß der Werkstoff als Plättchen, Kappe od. dgl. auf den Elektrodengrundkörper aufgesetzt und dann beispielsweise auflegiert wird. Dieses Herstellungsverfahren ist einfach und kostengünstig.

Von der Erfindung soll beispielsweise auch die Verwendung einer intermetallischen Phase bei der Herstellung von Elektroden, insbesondere Zündkerzenelektroden, umfaßt sein.

## Patentansprüche

1. Elektrode für elektrische Entladungen, insbesondere Zündkerzenelektrode, mit einem Elektrodengrundkörper aus Metall, wobei der Elektrodengrundkörper, insbesondere seine Spitze, mit einer intermetallischen Phase versehen ist, dadurch gekennzeichnet, daß die intermetallische Phase aus Nickelaluminiden besteht.

2. Verfahren zur Herstellung einer Elektrode nach Anspruch 1, dadurch gekennzeichnet, daß als Elektrodengrundkörper ein Nickel oder eine Nickellegierung enthaltender Werkstoff eingesetzt wird, und daß auf dem Elektrodengrundkörper eine intermetallische Phase aus Nickelaluminiden erzeugt wird.

3. Verfahren nach Anspruch 2, dadurch gekennzeichnet, daß zur Bildung der intermetallischen Phase Aluminium oder eine Aluminiumlegierung auf den Elektrodengrundkörper aufgebracht wird, wobei sich die intermetallische Phase am Elektrodengrundkörper ausbildet.

4. Verfahren nach Anspruch 3 dadurch gekennzeichnet, daß das Auflegieren mittels Laser erfolgt.

5. Verfahren nach einem der vorhergehenden Ansprüche, dadurch gekennzeichnet, daß der IP-Werkstoff bzw. der Werkstoff, der mit dem Elektrodengrundkörper die intermetallische Phase bildet, nur auf die Spitze des Elektrodengrundkörpers aufgebracht wird.

## Claims

1. Electrical-discharge electrode, in particular spark-plug electrode, having a main electrode body made of metal, in which the main electrode body, in particular its tip, is provided with an intermetallic phase, characterised in that the intermetallic phase is composed of nickel aluminides.

2. Method of producing an electrode according to Claim 1, characterised in that a material containing nickel or a nickel alloy is used as main electrode body, and in that an intermetallic phase is produced on the main electrode body.

3. Method according to Claim 2, characterised in that aluminium or an aluminium alloy is applied to the main electrode body for the purpose of forming the intermetallic phase, the intermetallic phase forming on the main electrode body.

4. Method according to Claim 3, characterised in that the alloying is carried out by means of a laser.

5. Method according to one of the preceding claims, characterised in that the IP material or the material which forms the intermetallic phase with the main electrode body is applied only to the tip of the main electrode body.

## Revendications

1. Electrode pour décharges électriques notamment électrode de bougie d'allumage, avec un corps de base d'électrode en métal, où le corps de base d'électrode, notamment sa pointe, est munie d'une phase intermétallique, caractérisée en ce que la phase intermétallique est en aluminiures de nickel.

2. Procédé de production d'une électrode selon la revendication 1, caractérisé en ce qu'on utilise comme corps de base d'électrode un matériau contenant du nickel ou un alliage de nickel, et qu'on produit sur le corps de base d'électrode une phase intermétallique en aluminiures de nickel.

3. Procédé selon la revendication 2, caractérisé en ce que pour former la phase intermétallique on dépose de l'aluminium ou un alliage d'aluminium sur le corps de base d'électrode, ce qui forme la phase intermétallique sur le corps de base d'électrode.

4. Procédé selon la revendication 3, caractérisé en ce qu'on réalise l'alliage en surface au moyen d'un laser.

5. Procédé selon l'une des revendications précédentes, caractérisé en ce qu'on ne dépose que sur la pointe du corps de base d'électrode, le matériau IP ou le matériau qui forme la phase intermétallique avec le corps de base d'électrode.
